# EUROPÄISCHE PATENTANMELDUNG

(11) **EP 2 182 527 A1**
(43) Veröffentlichungstag der Anmeldung: **05.05.2010**
(21) Anmeldenummer: 08168006.8
(22) Anmeldetag: 31.10.2008
(51) Int. Cl.: H01B 17/36

(54) **Isolierstoffhohlkörper für einen Hochspannungsisolator**

(71) Anmelder: ABB Research Ltd., 8050 Zürich (CH)
(72) Erfinder: Franck, Christian, CH-8048, Zürich (CH); Schmidt, Lars E., CH-8048, Zürich (CH); Schneider, Marco, CH-5303, Würenlingen (CH); Zant, Nikolaus, 8048 Zürich (CH); Clifford, Stephen, CH-5620, Bremgarten (CH); Gerig, Willi, CH-5504, Othmarsingen (CH)
(74) Vertreter: ABB Patent Attorneys

(57) **Zusammenfassung**

Der Isolierstoffhohlkörper (10) ist für einen mit Überdruck belastbaren Hochspannungsisolator bestimmt. Er ist aus einem Verbundwerkstoff (20) auf der Basis einer polymeren Matrix und eines in die polymere Matrix eingelagerten Füllstoffs gebildet und weist eine in den Verbundwerkstoff (20) eingebettete Fasereinlage (30) auf. Diese Fasereinlage ist zumindest um einen vom Isolierstoffhohlkörper (10) begrenzten und dem Überdruck ausgesetzten Hohlraum geführt und wirkt oberhalb der Bruchfestigkeit als Splitterschutz.

## Beschreibung

### Technisches Gebiet

Die Erfindung bezieht sich auf das Gebiet der Hochspannungstechnik und betrifft einen Isolierstoffhohlkörper nach dem einleitenden Teil von Patentanspruch 1. Die Erfindung betrifft auch einen Hochspannungsisolator, in dem dieser Isolierstoffhohlkörper enthalten ist, sowie ein Verfahren zur Herstellung des Isolierstoffhohlkörpers.

Da der vorstehend definierte Isolierstoffhohlkörper einen im allgemeinen hochgefüllten polymeren Verbundwerkstoff enthält, weist er eine relativ grosse Sprödigkeit auf. Wird der Isolierstoffhohlkörper während des Betriebs des Hochspannungsisolators lokal oder global unzulässig hoch mechanisch belastet, so kann dies zum Bersten des mit einem komprimierten Isoliergas gefüllten Hochspannungsisolators führen, wobei gegebenenfalls explosionsartig Splitter des Verbundwerkstoffs freigesetzt werden.

### Stand der Technik

Ein Isolierstoffhohlkörper der vorgenannten Art ist beschrieben in US 4,102,851 A, EP 1 172 408 A1 und EP 1 300 439 A1. Der beschriebene Isolierstoffhohlkörper ist Teil eines mit Überdruck belastbaren Hochspannungsisolators und ist aus einem Verbundwerkstoff auf der Basis einer polymeren Matrix und eines in die polymere Matrix eingelagerten Füllstoffs gebildet.

Aus EP 350 289 A2 und EP 488 764 B1 sind explosionsgeschützte Hochspannungsisolatoren bekannt, die jeweils einen Isolierstoffhohlkörper aus Porzellan aufweisen. Explosionssicherheit wird bei diesen Isolatoren durch eine auf der Innenwand des Isolierstoffhohlkörpers angebrachte, mechanisch stabile Schutzbeschichtung erreicht. Beim Bersten des Porzellans infolge einer unzulässig hohen Krafteinwirkung wird so das im Isolator enthaltene komprimierte Gas kontrolliert ausgestossen und wird so ein unerwünschtes Austreten von Porzellansplittern weitgehend vermieden.

### Kurze Darstellung der Erfindung

Der Erfindung, wie sie in den Ansprüchen 1 bis 14 definiert ist, liegt die Aufgabe zugrunde, einen Isolierstoffhohlkörper der eingangs genannten Art und einen diesen Isolierstoffhohlkörper enthaltenden Hochspannungsisolator zu schaffen, welche sich jeweils durch eine grosse Splitterfestigkeit auszeichnen, sowie ein Verfahren anzugeben, mit dem ein solcher Isolierstoffhohlkörper in einfacher und wirtschaftlicher Weise gefertigt werden kann.

Beim Isolierstoffhohlkörper nach der Erfindung ist in den Verbundwerkstoff eine Fasereinlage eingebettet, welche zumindest um einen vom Isolierstoffhohlkörper begrenzten und dem Überdruck ausgesetzten Hohlraum geführt ist und oberhalb der Bruchfestigkeit des Verbundwerkstoffs als Splitterschutz wirkt.

Durch Einbetten der Fasereinlage in den Isolierstoffhohlkörper werden bei einer unzulässig hohen Belastung des Isolierstoffhohlkörpers ein unerwünschtes Zersplittern des Isolierstoffhohlkörpers und ein explosionsartiges Absplittern von Teilen des Verbundwerkstoffs vermieden. Eine solche Belastung entsteht typischerweise bei Vandalenakten oder bei Naturkatastrophen, kann aber auch durch anderweitige Störungen hervorgerufen werden, die vor allem bei der Montage, dem Betrieb oder der Wartung eines den Isolierstoffhohlkörper enthaltenden Hochspannungsisolators auftreten können. Oberhalb der Bruchfestigkeit des Verbundwerkstoffs nimmt die Fasereinlage lokal oder global in den Isolierstoffhohlkörper eingeleitete mechanische Kräfte auf. Sie wirkt so als Splitterschutz und verhindert ein explosionsartiges Auseinanderfallen des Isolierstoffhohlkörpers. Da die Fasereinlage bei der Fertigung des Isolierstoffhohlkörpers ohne zusätzliche Verfahrensschritte direkt in den Verbundwerkstoff des Isolierstoffhohlkörpers eingebettet wird, zeichnet sich der Isolierstoffhohlkörper darüber hinaus auch durch geringe Fertigungskosten, Eignung für eine automatische Fertigung und geringe Abmessungen aus.

Weist die Fasereinlage offene, die Partikel des Füllstoffs durchlassende Poren auf, so ist bei der Fertigung des Isolierstoffhohlkörpers eine rasche und gleichmässige Imprägnierung der Fasereinlage mit dem füllstoffgefüllten Polymer gewährleistet und werden so dielektrisch unerwünschte luftgefüllte Poren im Verbundwerkstoff vermieden und eine gute Haftung der Fasereinlage am Verbundwerkstoff erreicht. Um bei der Fertigung des Isolierstoffhohlkörpers ein schnelles und gleichmässiges Eindringen des füllstoffgefüllten Polymers in die Fasereinlage zu ermöglichen, sollte die mittlere Grösse der offenen Poren mindestens das 2- bis 4-fache der maximalen Grösse der Füllstoffpartikel betragen. Zur Verbesserung der Haftung am Verbundwerkstoff sind die Fasern der Fasereinlage im allgemeinen mit einem Haftvermittler beschichtet. Um mit Sicherheit zu verhindern, dass bei der unzulässig hohen Belastung grosse Bruchstücke des Verbundwerkstoffs weggeschleudert werden, sollte die mittlere Grösse der Poren höchstens einige Zentimeter betragen.

Mit Vorteil enthält die Fasereinlage ein Gewebe oder Gelege und bildet ein Gitternetz mit einer die Grösse der Poren bestimmenden Maschenweite. Diese Maschenweite beträgt typischerweise einige Millimeter. Eine solche Fasereinlage kann bei der Fertigung des Isolierstoffhohlkörpers leicht in ein Formwerkzeug eingebracht werden, begünstigt wegen ihrer grossen offenen Poren, die im allgemeinem als quadratische Maschen ausgebildet sind, die Imprägnierung der Fasereinlage mit dem füllstoffgefüllten Polymer bei der Fertigung und weist zudem eine hohe mechanische Festigkeit auf, welche beim Bersten des Isolierstoffhohlkörpers gebildete Bruchstücke des Verbindwerkstoffs sichert, wodurch freiliegende Splitter aus Verbundwerkstoff und damit auch ein explosionsartiges Verteilen solcher Splitter in der Umgebung vermieden werden.

Je nach Anwendung kann der Faserkörper auch wirr angeordnete Fasern aufweisen und ist dann mit Vorteil als Matte ausgebildet. Als Material für die Fasereinlage eignen sich vor allem anorganische Fasern, insbesondere Glasfasern. Gegebenenfalls sind organische Faser, etwa Aramidfasern, besonders geeignet.

Ist die Fasereinlage als selbsttragender Faserkörper ausgebildet, so erleichtert sie die Fertigung des Isolierstoffhohlkörpers erheblich. Die Fasereinlage kann nun ohne zusätzliche Anpass- und Justierarbeiten ins Formwerkzeug eingebracht und im Formwerkzeug positioniert werden. Es können so in einfacher Weise Isolierstoffhohlkörper hergestellt werden, deren mechanische resp. elektrische Eigenschaften, wie Bruch- und Splitterfestigkeit resp. dielektrische Festigkeit, weitgehend übereinstimmen.

Je nach Ausbildung des Isolierstoffhohlkörpers weist der selbsttragende Faserkörper ein nach Art eines Rohrs, eines Hohlkegels oder eines Fasses ausgebildetes Tragteil auf. An dieses Tragteil können bei Freiluftanwendungen des Isolierstoffhohlkörpers vorwiegend radial ausgerichtete Faserschirme angebracht sein. Insbesondere durch die Verwendung derart ausgebildeter selbsttragender Faserkörper werden die Durchlaufzeiten bei der Fertigung von Isolierstoffhohlkörpern mit einem durch eine Beschirmung bestimmten komplizierten Design ganz wesentlich verkürzt.

Unabhängig davon, ob die Fasereinlage als selbsttragender Faserkörper ausgeführt ist oder durch Einbringen nicht selbsttragender Abschnitte von Fasergeweben oder Fasergelegen in das Formwerkzeug erst während der Fertigung des Isolierstoffhohlkörpers hergestellt wird, vermindert eine Fasereinlage, die bis in die Beschirmung hineinreicht, das unerwünschte Entweichen von Verbundwerkstoffsplittern beim Bersten eines Isolierstoffhohlkörpers mit einem durch die Beschirmung bestimmten komplizierten Design.

Um eine hohe mechanische Festigkeit und eine gute Kriechstromfestigkeit zu erreichen, sollte der Verbundwerkstoff mindestens 50, vorzugsweise 60 bis 90, Gewichtsprozent an Füllstoff aufweisen. Ein solcher Verbundwerkstoff weist eine höhere Sprödigkeit auf als ein niedriger gefüllter Verbundwerkstoff. Daher hat sich bei diesem Verbundwerkstoff die Fasereinlage als besonders geeigneter Splitterschutz bewährt. Ein für eine hohe Festigkeit des Isolierstoffhohlkörpers besonders geeigneter Füllstoff enthält mindestens zwei Füllstoffkomponenten mit voneinander abweichender mittlerer Grösse der Partikel und/oder mit unterschiedlicher chemischer Zusammensetzung Ein geeigneter Füllstoff ist ein anorganisches Pulver auf der Basis eines Oxids, Carbids, Borids, Nitrids oder Silikats, wie etwa Quarz-, Dolomit- oder Korundmehl. Zur Verbesserung der Haftung am Polymer kann der Füllstoff auch mit einem Haftvermittler beschichtet sein. Die Teilchengrössen der Füllstoffpartikel liegen im allgemeinen zwischen 1 bis 100 µm, können gegebenenfalls aber auch bis zu 1 oder 2 mm betragen.

Als Polymere können vor allem Duroplaste auf der Basis Epoxid oder Polyester, aber auch Thermoplaste eingesetzt werden. Im Verbundwerkstoff können Zusatzstoffe, wie etwa Benetzungs- und Dispersionsmittel, Stabilisatoren, Flexibilisatoren und/oder Farbstoffe, vorhanden sein.

### Kurze Beschreibung der Zeichnungen

Nachfolgend wird die Erfindung anhand von drei Figuren näher erläutert, in denen gleichwirkende Elemente jeweils mit gleichen Bezugszeichen versehen sind. Alle drei Figuren zeigen jeweils eine Aufsicht auf einen axial geführten Schnitt durch eine von drei Ausführungsformen des erfindungsgemässen Isolierstoffhohlkörpers, welche jeweils ein rohrförmiges Zentralteil aufweisen und jeweils gebrochen dargestellt sind.

### Weg zur Ausführung der Erfindung

Der in Fig.1 teilweise dargestellte Isolierstoffhohlkörper 10 ist als Rohr ausgebildet und weist eine vertikal ausgerichtete Rohrachse 11 auf. Der Isolierstoffhohlkörper ist von einem Verbundwerkstoff 20 auf der Basis einer Epoxidharzmatrix und eines in die Matrix eingelagerten pulverförmigen Füllstoffs gebildet. In den Verbundwerkstoff 20 ist eine Fasereinlage 30 eingebettet, welche in Umfangsrichtung um die Achse 11 herumgeführt ist und sich in axialer Richtung bis in die beiden Endbereiche des Isolierstoffhohlkörpers 1 erstreckt, von denen lediglich der obere Endbereich 12 in Fig.1 gezeigt ist.

Zur Fertigung eines Hochspannungsisolators wird - etwa durch Verkleben - an jedem der beiden Endbereiche des Isolierstoffhohlkörpers 10 ein metallener Ringflansch befestigt. Ein solcher Hochspannungsisolator ist für Innenraumanwendungen geeignet und kann daher in einen im Inneren eines Gehäuses angeordneten Hochspannungsschalter oder einem anderen mit Hochspannung belasteten Apparat verwendet werden, wie etwa einer Stromdurchführung oder einem Überspannungsableiter. Da er hohl ausgebildet ist, kann er zugleich mit einem Isoliergas von mehreren, typischerweise 5 bis 10, bar Druck gefüllt werden und kann zusätzlich auch ein mechanische Kraft übertragendes Teil, wie etwa eine Schaltstange oder ein Getriebe, oder ein mit Strom belastbares Aktivteil aufnehmen, beispielsweise eine Kontaktanordnung beim Schalter, einen Stromleiter bei der Durchführung oder einen spannungsabhängigen Widerstand beim Überspannungsableiter.

Als Ausgangskomponenten für den Verbundwerkstoff werden verwendet:
100 Gewichtsteile aromatisches Epoxidharz Aradite ® CY 225 (Huntsman),
80 Gewichtsteile Anhydridhärter Aradur ® HY 925 (Huntsman) und
270 Gewichtsteile Quarzmehl des Typs W12EST mit Teilchengrössen zwischen 4 und 28 µm (Quarzwerke Frechen).

Diese Komponenten werden in der von Harzhersteller angegebenen bekannten Weise zu einer Vergussmasse der Zusammensetzung A miteinander vermischt. Die Vergussmasse wird sodann einem geschlossenen Formwerkzeug 40 zugeführt, in dem die Vergussmasse nach einem nachfolgend beschriebenen automatischen Druckgelier (APG) -Verfahren oder einem konventionellen Vakuum-Giessverfahren behandelt wird. Das Formwerkzeug 40 weist zwei Formhalbschalen auf, von denen aus der Fig.1 nur die Halbschale 41 ersichtlich ist, und einen von den beiden Halbschalen umschliessbaren Formkern 42. Der Formkern 42 wird bei geöffneten Halbschalen aus dem Formwerkzeug 40 herausgenommen und die Fasereinlage 30 auf den Formkern 42 aufgezogen.

Die Fasereinlage 30 enthält ein nach Art eines Gitternetzes ausgeführtes Gewebe oder Gelege mit weitgehend quadratischen Maschen. Die Maschenweite ist so gewählt, dass beim Vergiessen die Fasereinlage 30 gleichmässig mit Vergussmasse imprägniert wird, die Füllstoffteilchen der Vergussmasse also ohne Widerstand durch die Maschen des Gitternetzes treten können. Als Material für den Faserkörper 30 hat sich ein Glasfasergewebe mit quadratischer Netzstruktur mit eine Maschenweite von ca. 4,5 mm bewährt, welches unter der Produkt Nr. R82 a101 von der Fa. Saint-Gobain vertrieben wird.

Nach Einlegen des die Fasereinlage 30 tragenden Formkerns 42 und Verschliessen der beiden Halbschalen des Formwerkzeugs 40 wird so im Inneren des Formwerkzeugs ein die Fasereinlage 30 flüssigkeitsdicht einschliessender Hohlraum gebildet. In diesen Hohlraum wird die auf ca. 140° erhitzte Vergussmasse bei einem Druck von 1 bis zwei bar eingebracht und nachfolgend bei einem Druck von 4 bis 6 bar gehärtet, um so die beim Härten der Vergussmasse einsetzende Schrumpfung der Vergussmasse zu kompensieren und um durch den hohen Druck die Grösse von Poren zu reduzieren, die auf möglicherweise noch vorhandene Gaseinschlüsse in der Vergussmasse zurückzuführen sind. Der gehärtete Isolierstoffhohlkörper 10 wird dem geöffneten Formwerkzeug 40 entnommen und freistehend in einem Umluftofen nachgehärtet.

Soll der Isolierstoffhohlkörper 10 in einem für Freiluftaufstellung geeigneten Hochspannungsisolator eingesetzt werden, dann wird bei der Fertigung des Isolierstoffhohlkörpers anstelle der zuvor beschriebenen Vergussmasse eine Vergussmasse auf der Basis einer cycloaliphatischen Epoxidharzverbindung verwendet. Eine geeignete Zusammensetzung dieser Verbundmasse hat beispielsweise folgende Zusammensetzung B:
100 Gewichtsteile cycloaliphatisches Epoxidharz Aradite ® CY 184 (Huntsman),
80 Gewichtsteile Anhydridhärter Aradur ® HY 1235 (Huntsman), 0,5 Gewichtsteile Beschleuniger DY 062 (Huntsman) und
290 Gewichtsteile Quarzmehl des Typs W12EST mit Teilchengrössen zwischen 4 und 28 µm (Quarzwerke Frechen).

Der entsprechend dem vorstehenden Ausführungsbeispiel durch automatisches Druckgelieren oder durch Vakuumvergiessen gefertigte rohrförmige Isolierstoffhohlkörper weist ausgezeichnete Freiluftbeständigkeit auf. Um eine gute Beständigkeit gegen Witterungseinflüsse zu erreichen, wird beispielsweise durch Verkleben, Aufwickeln oder Aufgiessen auf den so gefertigten freiluftbeständigen Isolierstoffhohlkörper eine aus Fig.1 nicht ersichtliche Beschirmung aus einem ebenfalls freiluftbeständigen Material, beispielsweise einem Polymer auf der Basis eines cycloaliphatischen Epoxidharzes oder eines Silicons, angebracht.

Die Ausführungsform des Isolierstoffhohlkörpers 10 nach Fig.2 weist wie die Ausführungsform nach Fig. 1 ein nach Art eines Rohrs ausgebildetes Zentralteil 13 auf, in das jedoch ein als Beschirmung 14 ausgebildeter Wetterschutz mit vorwiegend radial ausgerichteten Schirmen eingeformt ist. Dieser Isolierstoffhohlkörper 10 wird entsprechend der Ausführungsform gemäss Fig.1 gefertigt, wobei jedoch die freiluftbeständige Vergussmasse B bei der Herstellung verwendet wird und in die beiden Halbschalen des Formwerkzeugs 40 der Beschirmung 14 entsprechende, ringförmige Vertiefungen eingeformt sind.

Im Unterschied zur Ausführungsform des Isolierstoffhohlkörpers 10 nach Fig.2 ist bei der Ausführungsform des Isolierstoffhohlkörpers nach Fig.3 die Fasereinlage 30 als selbsttragender Faserkörper ausgebildet und weist ein nach Art eines Rohrs ausgebildetes Tragteil 31 und an das Tragteil etwa durch Nähen oder Kleben angesetzte Faserschirme 32 auf. Ein solcher selbsttragender Faserkörper wird zusammen mit dem Formkern in das entsprechend der Ausführungsform gemäss Fig.2 ausgebildete Formwerkzeug eingebracht. Nach Verschliessen des Formwerkzeugs wird die freiluftbeständige Vergussmasse der Zusammensetzung B in den vom Formwerkzeug umschlossenen Hohlraum eingebracht und der Isolierstoffhohlkörper 10 nach Fig.3 durch automatisches Druckgelieren oder durch Vergiessen unter Vakuum gefertigt.

An den Endbereichen eines gemäss Fig. 2 ausgebildeten Isolierstoffhohlkörpers 10 werden - wie beim Ausführungsbeispiel gemäss Fig. 1 beschrieben - Metallflansche angebracht. Ein so gefertigter Hochspannungsisolator und ein zu Vergleichszwecken gefertigter und daher entsprechend ausgebildeter Hochspannungsisolator, dessen Isolierstoffhohlkörper jedoch keine Fasereinlage 30 aufweist, werden lokal und global auf ihr Berstverhalten geprüft. Zu diesem Zweck werden der Hohlraum des Hochspannungsisolators nach Fig. 2 und der entsprechend ausgebildete Hohlraum des Vergleichsisolators mit einem kompressiblen Medium, wie etwa Wasser, gefüllt und dieses Wasser unter Druck gesetzt. Da beide Hochspannungsisolatoren aus einem wegen des hohen Füllstoffanteils festen Verbundwerkstoff bestehen, können die beiden Isolatoren global mit einem den üblichen Betriebsdruck um das Zehnfache übersteigenden Innendruck von 80 bar belastet werden, ohne dass ein sichtbarer Schaden an den Isolierstoffhohlkörpern beider Hochspannungsisolatoren auftritt.

Da während des Betriebs des Hochspannungsisolators neben der global auf den gesamten Isolierstoffhohlkörper wirkenden Innendruckbelastung aber auch lokale Kräfte wirken können, die etwa durch Vandalenakte oder Naturkatastrophen hervorgerufen sind, weist der Isolierstoffhohlkörper nach der Erfindung die Fasereinlage 30 auf. Diese Fasereinlage ist ohne Vorspannung in den Verbundwerkstoff integriert und erhöht daher zwar nicht die mechanische Festigkeit des Isolierstoffhohlkörpers 10, wirkt aber bei einer lokalen Überlastung einer Zersplitterung des Isolierstoffhohlkörpers resp. einem Absplittern von Teilen des Isolierstoffhohlkörpers entgegen. Solche lokale Überlastung kann typischerweise ein aus einer Feuerwaffe abgegebenes Geschoss sein.

Die Wirkung eines solches Geschosses wurde mit Hilfe eines 26,5 kg schweren Metallkörpers mit einer sich konisch verjüngenden Spitze simuliert. Bei der Simulation wurden der Hochspannungsisolator nach der Erfindung und der Vergleichsisolator jeweils horizontal angeordnet und wurde der Metallkörper - in einem vertikal ausgerichteten Rohr mit der Spitze voraus geführt - aus ca. 7,5 m Höhe am gleichen Ort, beispielsweise in der Mitte, auf den Isolierstoffhohlkörper beider druckbelasteter Isolatoren aufgeschlagen. Beim Vergleichsisolator bohrte die Spitze des Metallkörpers ein Loch in das Zentralteil des Isolierstoffhohlkörpers und splitterten ein erheblicher Teil der Beschirmung und des Zentralteils im Bereich des Lochs ab. Beim Isolator nach der Erfindung war der Durchmesser des Lochs wesentlich kleiner und splitterten nur einige kleine Teile der Beschirmung 14 ab.

Diese vorteilhafte Wirkung ist der Fasereinlage 30 zu verdanken, an deren Fasern der Verbundwerkstoff 20 haftet. Bei der durch das Aufschlagen des Metallkörpers hervorgerufenen lokalen Überlastung des Vergleichsisolators wird die Bruchfestigkeit des Verbundwerkstoffs 20 überschritten und bilden sich im Isolierstoffhohlkörper Risse aus, welche die Festigkeit des Isolierstoffhohlkörpers zumindest lokal, gegebenenfalls aber auch global, schwächen. Unter der Wirkung des im Inneren des Isolierstoffhohlkörpers befindlichen komprimierten Isoliergases werden daher beim Vergleichsisolator zumindest lokal explosionsartig im Zentimeter- bis Dezimeterbereich liegende, grosse Bruchstücke des Isolierstoffhohlkörpers weggeschleudert, wohingegen beim Hochspannungsisolator nach der Erfindung durch die als Splitterschutz wirkende, in den Verbundwerkstoff 20 eingelagerte Fasereinlage 30 ein explosionsartiges Wegschleudern grosser Bruchstücke des Isolierstoffhohlkörpers 10 nahezu vollständig vermieden wird.

Eine besonders hohe lokale Splitterfestigkeit weisen Hochspannungsisolatoren auf, in die gemäss den Figuren 1 und 3 ausgebildete Isolierstoffhohlkörper eingebaut sind. Da bei diesen beiden Isolierstoffhohlkörpern die Fasereinlage 30 der äusseren Form des Isolierstoffhohlkörpers 10 entspricht und daher bei der Ausführungsform nach Fig.3 auch in die Beschirmung 14 eingelegt ist, wird ein explosionsartiges Wegschleudern grosser Bruchstücke des Isolierstoffhohlkörpers vollständig vermieden.

### Bezugszeichenliste

- 10: Isolierstoffhohlkörper
- 11: Achse
- 12: Endabschnitt
- 13: Zentralteil
- 14: Beschirmung
- 20: Verbundwerkstoff
- 30: Fasereinlage
- 31: Tragteil
- 32: Faserschirme
- 40: Formwerkzeug
- 41: Formhalbschalen
- 42: Form kern

## Patentansprüche

1. Isolierstoffhohlkörper (10) für einen mit Überdruck belastbaren Hochspannungsisolator aus einem Verbundwerkstoff (20) auf der Basis einer polymeren Matrix und eines in die polymere Matrix eingelagerten Füllstoffs, **dadurch gekennzeichnet, dass** in den Verbundwerkstoff (20) eine Fasereinlage (30) eingebettet ist, welche zumindest um einen vom Isolierstoffhohlkörper (10) begrenzten und dem Überdruck ausgesetzten Hohlraum geführt ist und oberhalb der Bruchfestigkeit des Verbundwerkstoffs als Splitterschutz wirkt.

2. Isolierstoffhohlkörper nach Anspruch 1, **dadurch gekennzeichnet, dass** die Fasereinlage (30) offene, die Partikel des Füllstoffs durchlassende Poren aufweist.

3. Isolierstoffhohlkörper nach Anspruch 2, **dadurch gekennzeichnet, dass** die mittlere Grösse der offenen Poren mindestens das 2- bis 4-fache der maximalen Grösse der Füllstoffpartikel beträgt.

4. Isolierstoffhohlkörper nach einem der Ansprüche 1 bis 3, **dadurch gekennzeichnet, dass** die Fasereinlage (30) ein Gewebe oder Gelege enthält und ein Gitternetz bildet mit einer die Grösse der Poren bestimmenden Maschenweite.

5. Isolierstoffhohlkörper nach Anspruch 4, **dadurch gekennzeichnet, dass** die Maschenweite des Gitternetzes einige Millimeter beträgt.

6. Isolierstoffhohlkörper nach einem der Ansprüche 1 bis 4, **dadurch gekennzeichnet, dass** die Fasereinlage (30) als Matte ausgebildet ist.

7. Isolierstoffhohlkörper nach einem der Ansprüche 1 bis 6, **dadurch gekennzeichnet, dass** die Fasereinlage (30) als selbsttragender Faserkörper ausgebildet ist.

8. Isolierstoffhohlkörper nach Anspruch 7, **dadurch gekennzeichnet, dass** der Faserkörper (30) ein nach Art eines Rohrs, eines Hohlkegels oder eines Fasses ausgebildetes Tragteil (31) aufweist.

9. Isolierstoffhohlkörper nach einem der Ansprüche 7 oder 8, **dadurch gekennzeichnet, dass** an das Tragteil (31) vorwiegend radial ausgerichtete Faserschirme (32) angebracht sind.

10. Isolierstoffhohlkörper nach einem der Ansprüche 1 bis 9, **dadurch gekennzeichnet, dass** der Anteil an Füllstoff am Verbundwerkstoff mindestens 50, vorzugsweise 60 bis 90, Gewichtsprozent, beträgt.

11. Isolierstoffhohlkörper nach Anspruch 10, **dadurch gekennzeichnet, dass** der Füllstoff eine Mischung von mindestens zwei Füllstoffkomponenten enthält mit voneinander abweichender mittlerer Grösse der Partikel der beiden Füllstoffkomponenten und/oder mit unterschiedlicher chemischer Zusammensetzung.

12. Hochspannungsisolator mit einem Isolierstoffhohlkörper nach einem der Ansprüche 1 bis 11, **dadurch gekennzeichnet, dass** der Isolierstoffhohlkörper eine Beschirmung aufweist und als Polymer eine gehärtete cycloaliphatische Epoxidharzverbindung enthält.

13. Hochspannungsisolator mit einem Isolierstoffhohlkörper nach einem der Ansprüche 1 bis 11, **dadurch gekennzeichnet, dass** der Isolierstoffhohlkörper beschirmungsfrei ausgebildet und als Polymer eine gehärtete aromatische Epoxidharzverbindung enthält.

14. Verfahren zur Herstellung eines Isolierstoffhohlkörpers nach einem der Ansprüche 1 bis 11, **dadurch gekennzeichnet, dass** die Fasereinlage (30) in einem geöffneten Formwerkzeug (40) angeordnet wird, dass nach Verschliessen des Formwerkzeugs (40) eine vorgefertigte Mischung von flüssigem Polymer und Füllstoff in das Formwerkzeug (40) eingebracht und hierbei die Fasereinlage (30) in die eingebrachte Mischung eingebettet wird, und dass der Isolierstoffhohlkörper (30) nachfolgend durch Verfestigung des Polymers im Formwerkzeug (40) gebildet wird.
